# EUROPÄISCHE PATENTSCHRIFT

(11) **EP 0 611 610 B1**
(45) Veröffentlichungstag und Bekanntmachung des Hinweises auf die Patenterteilung: **09.06.1999**
(21) Anmeldenummer: 94890037.8
(22) Anmeldetag: 15.02.1994
(51) Int. Cl.: B21B 1/46

(54) **Verfahren zum Herstellen eines Bandes, Vorstreifens oder einer Bramme**
Process for the production of a strip, a pre-strip or a slab
Procédé pour la production d'un feuillard, d'un feuillard ébauché ou d'une brame

(30) Priorität: 16.02.1993 AT 29293
(43) Veröffentlichungstag der Anmeldung: 24.08.1994
(62) Teilanmeldung aus: 98104670.9
(73) Patentinhaber: VOEST-ALPINE INDUSTRIEANLAGENBAU GMBH, 4020 Linz (AT)
(72) Erfinder: Flick, Andreas, Dipl.-Ing., A-4020 Linz (AT); Djumlija, Gerlinde, Dipl.-Ing., A-4053 Haid (AT)
(74) Vertreter: Kopecky, Helmut, Dipl.-Ing. Kopecky & Schwarz Patentanwälte

(56) Entgegenhaltungen:
- EP-A- 0 266 564
- EP-A- 0 350 431
- EP-A- 0 504 999
- EP-B- 0 286 862
- EP-B- 0 327 854
- WO-A-92/00815

## Beschreibung

Die Erfindung betrifft ein Verfahren zum Betrieb einer Anlage
- mit einer Durchlaufkokille mit einem durchlaufend gleichbleibenden Querschnitt einer Bramme,
- einer ersten Verformungsstufe, die im Bereich unterhalb der Kokille, in dem der Strang einen flüssigen Kern aufweist, vorgesehen ist,
- einer zweiten Verformungsstufe, die in dem Bereich, in dem der Strang bereits durcherstarrt ist, vorgesehen ist,
- einer dritten Verformungsstufe, die von einem ein- oder mehrgerüstigen Warmwalzgerüst gebildet ist, und
- einer zwischen der zweiten und der dritten Verformungsstufe angeordneten Trenneinrichtung zur Herstellung von vom Strang abgetrennten Strangstücken.

Ein Verfahren zum Herstellen eines warmgewalzten Bandes mit möglichst geringer Dicke mit Hilfe des Stranggießverfahrens und anschließendem Walzen des Stranggußproduktes ist aus der PCT-Veröffentlichung WO 92/00815 bekannt. Hierbei wird das Gußprodukt nach Austritt aus der Durchlaufkokille einem ersten Verformungsschritt unterworfen, bei dem das Gußprodukt noch einen flüssigen Kern aufweist. Nach Durcherstarrung erfolgt ein weiterer Verformungsschritt durch Walzen des durcherstarrten Gußproduktes, das anschließend auf Warmwalztemperatur erhitzt und zu einem Bund gewickelt wird. Anschließend erfolgt eine Fertigwarmwalzung.

Das bekannte Verfahren erfordert nicht nur eine konstruktiv aufwendige Anlage, sondern ist auch regelungstechnisch kompliziert und benötigt zur Verwirklichung eine Vielzahl an regeltechnischen Einrichtungen. Demgemäß erfordert es einen beträchtlichen Investitionsaufwand. Weiters bringt es ein großes Maß an Produktionsurisicherheiten mit sich, da durch die große Anzahl von kontinuierlich eingreifenden Antriebsaggregaten bei Ausfall von einem Teil davon der Gesamtprozeß gestoppt wird und das Gießverfahren abgebrochen werden muß.

Bei dem bekannten Verfahren ist keine Flexibilität hinsichtlich Produktqualität und Qualität der erzeugten Fertigungsprodukte gegeben. So muß beispielsweise der erste Verformungsschritt stets durchgeführt werden, da sonst eine zum Aufwickeln erforderliche Dünnheit des Produktes und somit eine Produktion nicht gewährleistet werden kann. Damit ist das bekannte Verfahren für bestimmte Stahlqualitäten nicht durchführbar. Weiters ist hinsichtlich der Qualität des Fertigproduktes eine gezielte und flexible Temperaturführung kaum möglich, insbesondere bei instationären Zuständen. Bei Ausfall des Wickelaggregates kommt zudem der Gesamtprozeß sofort zum Stillstand; dies schließt auch den Stillstand des Gießprozesses ein.

Ein ähnliches Verfahren, wie es in der WO 92/00815 beschrieben ist, ist auch aus der EP-A 0 504 999 bekannt. Auch bei diesem Verfahren wird das Gußprodukt nach der zweiten Verformungsstufe aufgewickelt, und es muß daher die notwendige Dünnheit aufweisen.

Ein Verfahren zur Herstellung eines Bandes in einer Dicke von 2 bis 25 mm ist aus der EP-B 0 286 862 bekannt. Bei diesem bekannten Verfahren wird ein Stahlstrang durch Gießen von Schmelze in eine trichterförmige Durchlaufkokille gebildet und beim Durchlauf durch dieselbe bereits verformt. Der noch einen flüssigen Kern aufweisende Strang wird nach Austritt aus der Durchlaufkokille derart zusammengepreßt, daß es zu einer Verschweißung der inneren Wandungen der bereits verfestigten Strangschalen kommt. Hierdurch wird eine Dickenreduzierung auf eine Dicke von unter 25 mm erzielt. Dieses bekannte Verfahren läßt sich jedoch nur für ganz bestimmte Stahlqualitäten anwenden, nämlich solche, die eine derartige Verformung knapp unterhalb der Durchlaufkokille zulassen.

Nachteilig ist hierbei weiters, daß die noch dünne Strangschale auf ihrem Weg durch die Kokille stark gequetscht wird, wobei es zu einer Faltenbildung und Überschiebungen der Strangschale kommen kann. Auch können bei der Relativbewegung zwischen der Kokillenkupferwand und der Strangschale flüssige exogene oder endogene nichtmetallische Bestandteile in die weiche Strangschale eingedrückt werden.

Zusätzlich erhöhen sich durch die Verformung in der Kokille die Reibkräfte unkontrollierbar. Die trichterförmige Durchlaufkokille erlaubt keine gleichmäßige Strömungsverteilung, d.h. es kann durch den aus dem Tauchrohr austretenden Gießstrahl die ohnedies schon stark beanspruchte Strangschale an den kritischen Verformungsstellen durch Aufschmelzen geschwächt werden, was sich in erhöhtem Durchbruchsrisiko äußert. Ein weiterer Nachteil liegt in der sehr geringen Flexibilität hinsichtlich der Produktionskapazität und hinsichtlich der Ausnutzung des vollen Gießgeschwindigkeitsbereiches.

Aus der EP-B - 0 327 854 ist ein Verfahren zum Walzen von auf einer Bandstranggießanlage gegossenen Vorbändern bekannt, wobei das gegossene Vorband in einem kontinuierlichen Arbeitsgang auf Walztemperatur gebracht und zum Auswalzen in die Fertigwalzstraße eingeführt wird.

Um im Störfall in der Fertigwalzstraße oder in der Haspelanlage eine Produktionsunterbrechung zu vermeiden, ist es aus diesem Dokument bekannt, das gegossene Vorband in der Fertigwalzstraße alternativ zur Warmbandwalzung auf Grobblechdicke zu walzen, im Anschluß daran zu kühlen, querzuteilen und zu stapeln. Mit diesem bekannten Verfahren ist es jedoch nicht möglich, ausgehend von einer relativ großen Strangdicke, dünne Bänder herzustellen.

Die Erfindung bezweckt die Vermeidung der oben beschriebenen Nachteile und Schwierigkeiten und stellt sich die Aufgabe, ein Verfahren zu schaffen, welches bei hoher Produktqualität die Herstellung möglichst dünner Bänder ermöglicht, wobei eine sehr hohe Betriebsflexibilität gegeben ist. Insbesondere soll das Stranggießen im Fall einer Störung an einer der Durchlaufkokille nachgeordneten Verformungsstufe fortgesetzt werden können.

Diese Aufgabe wird erfindungsgemäß durch die Kombination nachstehender Merkmale gelöst:
- daß zum alternativen Herstellen eines warmgewalzten Bandes aus Stahl oder eines warmverformten Vorstreifens aus Stahl oder einer unverformten Bramme aus Stahl unterschiedliche Verformungsstufen aktiviert bzw. deaktiviert werden,
- zur Herstellung eines möglichst dünnen Bandes sämtliche Verformungsstufen in Summe aktiviert werden,
- zur Herstellung eines Bandes mit etwas größerer Dicke nur die zweite und dritte Verformungsstufe einzeln oder in Summe aktiviert werden, und
- zur Herstellung einer unverformten Bramme alle drei Verformungsstufen deaktiviert werden.

Gemäß dem erfindungsgemäßen Verfahren können Plattenkokillen mit planparallelen Wänden Verwendung finden. Dies hat in Verbindung mit einem Tauchrohr zur Folge, daß sich eine gleichmäßige Strangschale ausbildet. Diese wird in der Durchlaufkokille weder deformiert noch gequetscht, da sie einen durchlaufend gleichbleibenden Querschnitt aufweist. Der aus der Durchlaufkokille austretende Strang weist infolge der innerhalb der Durchlaufkokille stabilen Betriebsbedingungen (homogene Zustände, wie gleichmäßige Schmierung und gleichmäßige Kühlung) eine Strangschale in höchster Qualität auf, so daß das Durchbruchsrisiko minimiert ist und eine Verformung des noch einen flüssigen Kern aufweisenden Stranges ohne Durchbruchsrisiko möglich ist.

Die hohe Flexibilität des Verfahrens zeigt sich in der Erzielbarkeit von kleinen Warmbanddicken mit ein und derselben Anlage und mit der gleichen Anzähl von Walzgerüsten, u.zw. durch Verringerung der Vorstreifendicke entsprechend den Erfordernissen.

Vorzugsweise werden zum Herstellen eines Bandes die erste und die zweite Verformungsstufe einzeln oder gemeinsam in Abhängigkeit der Stahlqualität unter Berücksichtigung deren Verformungseigenschaften bei den bei diesen Verformungsstufen herrschenden Temperaturverhältnissen aktiviert, wobei zweckmäßig für hochlegierte oder hochkohlige Baustähle, für hochfeste Röhrenstähle, für austenitische Stähle und für Duplexstähle nur die zweite und dritte Verformungsstufe aktiviert werden.

Gemäß einer bevorzugten Ausführungsform wird die Verformung in der ersten Verformungsstufe in an sich bekannter Weise unmittelbar nach Austritt des Stranges aus der Kokille durchgeführt, wobei vorteilhaft die Verformung in der ersten Verformungsstufe in an sich bekannter Weise in einer Mehrzahl von Teilschritten durchgeführt wird.

Zweckmäßig ist der zweiten Verformungsstufe in an sich bekannter Weise eine Entzunderung vorgeordnet.

Zweckmäßig wird vor der dritten Verformungsstufe eine Temperatur-Homogenisierung der abgetrennten Strangstücke durchgeführt.

Die hohe Flexibilität des erfindungsgemäßen Verfahrens ermöglicht, daß vorzugsweise durch die ersten beiden Verfahrensstufen, einzeln oder gemeinsam angewandt, eine Reduzierung der Dicke des Stranges herab bis zu einer minimalen Dicke von 30 mm durchgeführt wird. Somit weist das abgetrennte Strangstück eine Dicke von mindestens 30 mm auf, bevor es einer Weiterwalzung zugeführt wird. Diese Dicke kann im Falle des Ausschaltens der ersten beiden Verformungsstufen bis zur Gießdicke, d.h. bis vorzugsweise maximal 150 mm, insbesondere 100 mm, betragen.

Die Erfindung ist nachfolgend anhand einer ein Ausführungsbeispiel darstellenden Schemaskizze näher erläutert.

Mit 1 ist eine Durchlaufkokille zum Stahlstranggießen bezeichnet, die einen durchlaufend gleichbleibenden Querschnitt aufweist und vorzugsweise als Plattenkokille ausgebildet ist. Mit dieser Durchlaufkokille können Gußstränge in einer Dicke 2 zwischen 60 und 150 mm, vorzugsweise in einer Dicke zwischen 60 und 100 mm (sogenannte Dünnbrammen), gegossen werden. Für Durchlaufkokillen dieser Dicke ist die Verwendung eines herkömmlichen Tauchrohres 3 möglich, wodurch sich stabile Betriebsbedingungen, was die Kühlung und Schmelzenverteilung betrifft, ergeben, so daß der die Durchlaufkokille 1 verlassende Strang 4 eine gleichmäßige und stabil ausgebildete Strangschale aufweist.

Unterhalb der Durchlaufkokille 1, die vorzugsweise als gerade Kokille ausgebildet ist, ist zur Bildung einer ersten Verformungsstufe ein Vertikalstützgerüst 5 angeordnet, das hydraulisch (- wie durch Druckmittelzylinder 6 angedeutet -) an die Strangschale anstellbare Stützrollen 7 aufweist. Dieses Vertikalstützgerüst ist in zwei Teilsegmente 5', 5'' unterteilt, so daß mit jedem Teilsegment unterschiedliche Kräfte auf den Strang 4 aufbringbar sind. Mit Hilfe dieses Vertikalstützgerüstes 5 wird eine sogenannte "weiche Reduktion" des erstarrenden Stranges 4 mit noch flüssigem Kern als erster Verformungsschritt durchgeführt, wobei die Belastung der Strangschale in der Zwei-Phasen-Grenzschicht unter einer die Endproduktqualität beeinflussenden Grenzdehnung bleibt. Mit Hilfe dieser sogenannten "weichen Reduktion" läßt sich eine Verringerung der Strangdicke um bis zu 30 mm ohne Qualitätseinbußen erzielen. Anschließend an das Vertikalsegment 5 sind noch weitere Bogensegmente 8, 9 vorgesehen, die gegebenenfalls ebenfalls hydraulisch anstellbare Stützrollen 7 aufweisen.

Nach Umlenkung des Stranges 4 in die Horizontale wird dieser durch ein einfaches (gegebenenfalls mehrstufiges) Verformungsgerüst 10 hindurchgeführt, das zur Verformung des nunmehr bereits durcherstarrten Stranges 4 als zweite Verformungsstufe (zweiter Verformungsschritt) aktiviert werden kann. Damit wird eine Dicke 12 eines Vorstreifens entsprechend der erforderlichen Warmbanddicke mit einer Stichabnahme bis zu maximal 60 % (z.B.: 70 auf 30 mm) erreicht.

Vor Durchtritt durch das Verformungsgerüst 10 wird der Strang 4 einer Entzunderung in einer Entzunderungseinrichtung 11 unterzogen, die eine weiche Entzunderung mittels rotierender Entzunderungsdüsen sowie mit speziellen Wasserabstreifern für das Entzunderungswasser ermöglicht.

Die Dickenvorreduktion erlaubt vor dem Temperaturausgleich eine Beeinflussung der Endproduktqualität insbesondere für mikrolegierte Stähle, welche üblicherweise durch entsprechende Stichabnahmen über der Rekristallisations-Stop-Temperatur, durch Ausscheidungs- und Rekristallisationsvorgänge beeinflußt werden.

Nach der Vorreduktion weist der Strang 4 vorzugsweise das Format eines Vorstreifens, also eines (nicht wickelbaren) Vormaterials zur Bandherstellung auf. Die Dicke 12 beträgt vorzugsweise 30 mm und mehr.

Dem Verformungsgerüst 7 nachgeordnet ist eine Trenneinrichtung 13 zur Querteilung des Gußstranges 4 wobei der je nach Anforderungen an das Endprodukt in der Stranggießanlage verformte Strang 4 mittels einer hydraulischen Schere in den Coilgewichten entsprechende Längen getrennt wird.

Die dabei entstehenden Strangstücke 14 mit 30 bis 150 mm Dicke (letzteres im Falle eines unverformten Stranges maximaler Dicke) laufen dann in eine Transport- und Homogenisierungseinrichtung, z.B. einen Rollenherdofen 15 ein, die je nach Brammentemperatur auch in der Lage ist, eine Dünnbramme aufzuheizen. In diesem Rollenherdofen 15 wird der gesamte Querschnitt des Strangstückes 14, insbesondere deren Kanten, auf eine gleichmäßige Temperatur gebracht. In diesem Ofenaggregat 15 können die Strangstücke gepuffert (gespeichert, z.B. durch Stapeln) werden, d.h. im Falle von kurzzeitigen Störungen in einem Teil der Anlage werden Dünnbrammen bzw. Strangstücke 14 aufgenommen, bis es zur Wiederaufnahme des Herstellungsprozesses kommt.

Anschließend an den Rollenherdofen 15 ist eine weitere Trenneinrichtung, die als hydraulische Schere 16 ausgebildet ist, vorgesehen, die im Falle einer Störung in der nachfolgenden als dritte Verformungsstufe fungierenden Walzwerksstufe 17 aktiviert wird. Vor Eintritt in die Walzwerkstufe 17 erfolgt eine Entzunderung in einer Entzunderungseinrichtung 18, die vorzugsweise eine Rotorentzunderung mit geringem Wasserverbrauch und daraus folgendem geringem Temperaturabfall bei hervorragender Entzunderungswirkung ist.

Nachfolgend erfolgt die Walzung der Strangstücke in der Walzwerksstufe 17, die aus Fertiggerüsten 19 besteht. Die Anzahl der Fertiggerüste 19 der Fertigstraße ergibt sich aus der Dicke 12 der Strangstücke 14 nach dem Abtrennen vom Gußstrang 4 und der zu walzenden Banddicke 20. Die Strangstücke 14 erfahren keine γ-α-Umwandlung bis zu jenem Zeitpunkt im Herstellungsprozeß, zu dem die γ-α-Umwandlung aufgrund materialkundlicher Vorgänge zur Errreichung der geforderten mechanisch-technologischen Kennwerte sowie der Zähigkeit für die jeweilig hergestellte Stahlsorte erforderlich ist.

Für kleinere Kapazitäten kann die Fertigstraße durch ein Steckelwalzwerk ersetzt werden. Diese Möglichkeit wird vorzugsweise zur Herstellung von Warmbändern aus rostfreiem Stahl oder Sonderstahl aus Dünnbrammen herangezogen.

Nach Austritt aus der Walzwerksstufe 17 wird das gewalzte Strangstück 14 in einer Kühlstrecke 21 (Laminarkühlstrecke) auf Haspeltemperatur gekühlt und mittels einer Haspeleinrichtung 22 zu einem Bund 23 gewickelt. Das fertiggewalzte Band ist mit 24 bezeichnet.

Die erfindungsgemäß vorgesehenen Kombinationsmöglichkeiten der drei Verformungsstufen erhöhen die gesamte Anlagenflexibilität, da auch ohne "weicher Reduktion" (erster Verformungsschritt) mit flüssigem Sumpf bzw. Walzung nach Durcherstarrung (zweiter Verformungsschritt) der Gesamtprozeß ohne Qualitäts- und Leistungseinbußen im Betrieb bleibt. So ist beispielsweise bei der vorliegenden Anlage die Aktivierung sämtlicher Verformungsstufen nur für ca. 15 bis 20 % der Gesamtproduktion notwendig, nämlich für jenen Teil der Produktion, der auf eine Enddicke gewalzt werden soll, die mit der Fertigstraße andernfalls nicht erreichbar ist.

Weiters erlaubt die Anordnung eine Energieoptimierung des Gesamtprozesses durch Ausbalancierung von Gießdicke (D) und Enddicke (P) mit dem Ziel, die größtmögliche Enthalpie der Strangstücke in den Rollenherdofen 15 mitzubringen. Erreicht wird das durch ein dynamisches Kühlregime mittels Luft-Wasserdüsen zur Erhöhung der Austrittstemperatur des Stranges sowie der "weichen Entzunderung".

Im erfindungsgemäß vorgeschlagenen Prozeß entfallen die üblicherweise ablaufenden Gefügeänderungen, da die Stahltemperatur nicht unter die Umwandlungstemperatur Ar₃ sinkt. Die bei spezifischen Stahlgüten nicht ablaufenden, aber erforderlichen Vorgänge für ein feines und homogenes Gefüge werden durch die vorgesehenen Anlagenteile mit Hilfe der Vorverformung kompensiert. Damit ergeben sich vorteilhaft neue Perspektiven zur Herstellung mikrolegierter Stähle mit Hilfe der Dünnbrammentechnologie.

Die Vielfältigkeit des erfindungsgemäßen Verfahrens ist in nachstehender Tabelle dokumentiert. In dieser Tabelle sind in horizontalen Zeilen für unterschiedliche Stahlqualitäten die kleinsten erzielbaren Banddicken bei einer Gießdicke von 70 mm angegeben, wobei zusätzlich angegeben ist, welche der beiden ersten Verformungsstufen aktiviert ist. Die erste Verformungsstufe - mit einer Dickenreduktion von 10 mm - ist mit I und die zweite Verformungsstufe - mit einer Dickenreduktion von 20 mm - mit II bezeichnet. Ist die entsprechende Verformungsstufe aktiviert, ist dies mit einem X, ist sie nicht aktiviert, ist dies mit einer 0 angemerkt. Ein N deutet darauf hin, daß diese Banddicken allein durch die erfindungsgemäßen Verfahrensschritte nicht hergestellt werden sollen. Die dritte Verformungsstufe (Walzwerksstufe 17) ist mit fünf bis sieben Fertiggerüsten 19 für die in der Tabelle angegebenen Abmessungsbereiche stets in Betrieb.

## Patentansprüche

1. Verfahren zum Betrieb einer Anlage
- mit einer Durchlaufkokille (1) mit einem durchlaufend gleichbleibenden Querschnitt einer Bramme,
- einer ersten Verformungsstufe (5 bis 9), die im Bereich unterhalb der Kokille, in dem der Strang (4) einen flüssigen Kern aufweist, vorgesehen ist,
- einer zweiten Verformungsstufe (10), die in dem Bereich, in dem der Strang (4) bereits durcherstarrt ist, vorgesehen ist,
- einer dritten Verformungsstufe (17), die von einem ein- oder mehrgerüstigen Warmwalzgerüst (19) gebildet ist, und
- einer zwischen der zweiten und der dritten Verformungsstufe angeordneten Trenneinrichtung (13) zur Herstellung von vom Strang (4) abgetrennten Strangstücken (14), dadurch gekennzeichnet, daß
- zum alternativen Herstellen eines warmgewalzten Bandes (24) aus Stahl oder eines warmverformten Vorstreifens (14) aus Stahl oder einer unverformten Bramme aus Stahl unterschiedliche Verformungsstufen aktiviert bzw. deaktiviert werden,
- zur Herstellung eines möglichst dünnen Bandes (24) sämtliche Verformungsstufen in Summe aktiviert werden,
- zur Herstellung eines Bandes (14) mit etwas größerer Dicke nur die zweite und dritte Verformungsstufe einzeln oder in Summe aktiviert werden, und
- zur Herstellung einer unverformten Bramme alle drei Verformungsstufen deaktiviert werden.

2. Verfahren nach Anspruch 1, dadurch gekennzeichnet, daß zum Herstellen eines Bandes (24) die erste und die zweite Verformungsstufe einzeln oder gemeinsam in Abhängigkeit der Stahlqualität unter Berücksichtigung deren Verformungseigenschaften bei den bei diesen Verformungsstufen herrschenden Temperaturverhältnissen aktiviert werden.

3. Verfahren nach Anspruch 1 oder 2, dadurch gekennzeichnet, daß für hochlegierte oder hochkohlige Baustähle, für hochfeste Röhrenstähle, für austenitische Stähle und für Duplexstähle nur die zweite und dritte Verformungsstufe aktiviert werden.

4. Verfahren nach Anspruch 1 oder 2, dadurch gekennzeichnet, daß die Verformung in der ersten Verformungsstufe in an sich bekannter Weise unmittelbar nach Austritt des Stranges (4) aus der Kokille (1) durchgeführt wird.

5. Verfahren nach Anspruch 4, dadurch gekennzeichnet, daß die Verformung in der ersten Verformungsstufe in an sich bekannter Weise in einer Mehrzahl von Teilschritten durchgeführt wird.

6. Verfahren nach einem oder mehreren der Ansprüche 1 bis 5, dadurch gekennzeichnet, daß der zweiten Verformungsstufe in an sich bekannter Weise eine Entzunderung vorgeordnet ist.

7. Verfahren nach einem oder mehreren der Ansprüche 1 bis 6, dadurch gekennzeichnet, daß vor der dritten Verformungsstufe eine Temperatur-Homogenisierung der abgetrennten Strangstücke (14) durchgeführt wird.

8. Verfahren nach einem oder mehreren der Ansprüche 1 bis 7, dadurch gekennzeichnet, daß durch die ersten beiden Verfahrensstufen, einzeln oder gemeinsam angewandt, eine Reduzierung der Dicke des Stranges (4) herab bis zu einer minimalen Dicke von 30 mm durchgeführt wird.

## Claims

1. A method of operating a plant
- comprising an open-ended mold (1) having a continuously constant cross section of a slab,
- a first forming stage (5 to 9) provided in the region below the mold, in which the strand (4) has a liquid core,
- a second forming stage (10) provided in the region in which the strand (4) has already completely solidified,
- a third forming stage (17) constituted by a one- or multi-stand hot-rolling stand (19), and
- a separating means (13) provided between the second and third forming stages for producing strand pieces (14) separated from the strand (4),
characterized in that
- for alternatively producing a hot-rolled strip (24) of steel or a hot-formed pre-strip (14) of steel or an unformed slab of steel, different forming stages are activated or deactivated, respectively,
- for producing a strip (24) as thin as possible, all of the forming stages are activated in sum,
- for producing a strip (14) having a slightly larger thickness, only the second and third forming stages are activated individually or in sum, and
- for producing an unformed slab, all of the three forming stages are deactivated.

2. A method according to claim 1, characterized in that, for producing a strip (24), the first and second forming stages are activated individually or jointly as a function of the steel grade and under consideration of the forming properties of the latter at the temperature conditions prevailing during these forming stages.

3. A method according to claim 1 or 2, characterized in that only the second and third forming stages are activated for high-alloy or high-carbon structural steels, for high-strength tube steels, for austenitic steels and for duplex steels.

4. A method according to claim 1 or 2, characterized in that forming in said first forming stage is carried out in a manner known per se immediately upon emergence of the strand (4) from the mold (1).

5. A method according to claim 4, characterized in that forming in said first forming stage is carried out in a plurality of partial steps in a manner known per se.

6. A method according to one or several of claims 1 to 5, characterized in that said second forming stage is preceded by descaling in a manner known per se.

7. A method according to one or several of claims 1 to 6, characterized in that temperature homogenization of the separated strand pieces (14) is effected before said third forming stage.

8. A method according to one or several of claims 1 to 7, characterized in that a reduction of the thickness of the strand (4) down to a minimum thickness of 30 mm is effected by the first two method stages applied individually or jointly.

## Revendications

1. Procédé d'exploitation d'une installation, comprenant
- une coquille (1) à passage continu, avec une section transversale d'une brame demeurant identique en continu,
- un premier étage de façonnage (5 à 9), qui est prévu dans la zone située au-dessous de la coquille, et dans lequel la barre continue (4) présente un coeur liquide,
- un deuxième étage de façonnage (10), qui est prévu dans la zone, dans laquelle la barre continue (4) est déjà durcie à coeur,
- un troisième étage de façonnage (17), qui est constitué par un laminoir à chaud (19) à une ou à plusieurs cages de laminoir, et
- un dispositif de sectionnement (13), disposé entre le deuxième et le troisième étage de façonnage, pour la production de tronçons de barre (14) tranchés à partir de la barre continue (4), caractérisé en ce que
- pour la production, au choix, d'un feuillard laminé à chaud (24) en acier ou d'une ébauche de bande façonnée à chaud (14) en acier ou d'une brame non façonnée en acier, différents étages de façonnage sont mis en ou hors fonction,
- pour la production d'un feuillard (24) aussi mince que possible, tous les étages de façonnage sont mis en fonction ensemble,
- pour la production d'un feuillard (14) ayant une épaisseur légèrement supérieure, seuls sont mis en fonction les deuxième et troisième étages de façonnage, soit individuellement soit ensemble, et
- pour la production d'une brame non façonnée, les trois étages de façonnage sont mis hors fonction.

2. Procédé selon la revendication 1, caractérisé en ce que, pour la production d'un feuillard (24), les premier et deuxième étages de façonnage sont mis en fonction individuellement ou en commun, en fonction de la qualité de l'acier, en tenant compte de ses propriétés d'aptitude au façonnage dans les conditions de température régnant dans ces étages de façonnage.

3. Procédé selon la revendication 1 ou 2, caractérisé en ce que, pour des aciers de construction fortement alliés ou à haute teneur en carbone, pour des aciers pour tuyaux à haute résistance, pour des aciers austénitiques et pour des aciers duplex, seuls sont mis en fonction les deuxième et troisième étages de façonnage.

4. Procédé selon la revendication 1 ou 2, caractérisé en ce que le façonnage dans le premier étage de façonnage est exécuté, d'une manière connue en soi, immédiatement après la sortie de la barre continue (4) hors de la coquille (1).

5. Procédé selon la revendication 4, caractérisé en ce que le façonnage dans le premier étage de façonnage est exécuté, d'une manière connue en soi, en une pluralité d'étapes partielles.

6. Procédé selon une ou plusieurs des revendications 1 à 5, caractérisé en ce qu'un dispositif de décalaminage est disposé, d'une manière connue en soi, avant le deuxième étage de façonnage.

7. Procédé selon une ou plusieurs des revendications 1 à 6, caractérisé en ce qu'une homogénéisation de la température des tronçons de barre (14) tranchés est exécutée avant le troisième étage de façonnage.

8. Procédé selon une ou plusieurs des revendications 1 à 7, caractérisé en ce que, dans les deux premiers étages de façonnage, utilisés individuellement ou en commun, est effectuée une réduction de l'épaisseur de la barre continue (4) jusqu'à une épaisseur minimale de 30 mm.
